# EUROPÄISCHE PATENTSCHRIFT

(11) **EP 0 504 605 B1**
(45) Veröffentlichungstag und Bekanntmachung des Hinweises auf die Patenterteilung: **12.06.1996**
(21) Anmeldenummer: 92102799.1
(22) Anmeldetag: 20.02.1992
(51) Int. Cl.: B22D 19/02

(54) **Verfahren und Vorrichtung zum Herstellen eines Zylinders einer Brennkraftmaschine**
Internal combustion cylinder, method and device
Cylindre à combustion interne, méthode et dispositif

(30) Priorität: 21.03.1991 DE 4109308
(43) Veröffentlichungstag der Anmeldung: 23.09.1992
(73) Patentinhaber: MAN B & W Diesel Aktiengesellschaft, 86135 Augsburg (DE)
(72) Erfinder: Rupprecht, Rudolf, W-8900 Augsburg 1 (DE); Bünning, Frithjof, W-8902 Neusäss (DE)

(56) Entgegenhaltungen:
- DD-A- 256 790
- DD-A- 272 617
- DE-A- 1 426 111
- DE-B- 1 812 766
- DE-B- 2 408 500
- DE-C- 347 300
- US-A- 3 279 006
- US-A- 3 342 564

## Beschreibung

Die Erfindung betrifft ein Verfahren zum Herstellen eines Zylinders einer Brennkraftmaschine sowie eine Vorrichtung zur Durchführung dieses Verfahrens.

Die Weiterentwicklung der Brennkraftmaschinen zu immer höheren spezifischen Leistungen hin hat es mit sich gebracht, daß die Zylinderbuchse, insbesondere in ihrem oberen Bereich, immer höheren Beanspruchungen durch Druck und Temperatur ausgesetzt ist. Daraus resultiert die Forderung, die Zylinderbuchse aus sehr hochfestem Stahl herzustellen. Gleichzeitig besteht aber auch die Forderung, das Laufverhalten der Kolbenringe auf der Zylinderbuchsenoberfläche gegenüber den mit Grauguß erzielbaren Laufeigenschaften nicht zu verschlechtern. Diese Doppelforderung wird bisher dadurch erfüllt, daß auf die Innenoberfläche der Zylinderbuchse eine Graugußlaufschicht aufgeschleudert wird. Nachteilig ist an diesem Verfahren, daß nach dem Schleudern eine sehr lange Abkühlzeit erforderlich ist, um die notwendige Qualität der Verbundguß-Zylinderbuchsen sicherzustellen. Außerdem ergeben sich bei diesem Verfahren, bei dem ein flüssiger und ein zum Teil in der Erstarrungsphase befindlicher Werkstoff miteinander verbunden werden, starke Qualitätsschwankungen, die die Ausschußquote wesentlich erhöhen.

Das Auskleiden eines Metallzylinders mit einer Legierung auf Eisenbasis mittels Schlendern wird in der DE-B-1812766 beschrieben.

Der Erfindung liegt die Aufgabe zugrunde, ein Verfahren und eine Vorrichtung zum Herstellen eines Zylinders zu finden, die den Nachteil langer Abkühlzeit vermeiden und die Verbindung zwischen Stahl und Grauguß mit geringem Aufwand präzise darstellen kann.

Diese Aufgabe wird durch ein Verfahren mit den Merkmalen des Patentanspruchs 1 sowie durch eine Vorrichtung mit den Merkmalen des Patentanspruchs 9 gelöst.

Vorteilhafte Weiterbildungen der Erfindung sind Gegenstand von Unteransprüchen.

Weitere Merkmale und Zweckmäßigkeiten der Erfindung ergeben sich aus der Beschreibung eines Ausführungsbeispiels anhand der einzigen Figur.

Die einzige Figur zeigt in einer schematischen Schnittdarstellung einen Formkasten 1 und hierin eine für senkrechten Guß aus mineralischem Formstoff hergestellte Außenform 2. Im Inneren der Außenform 2 ist ein zugehöriger Kern 3 zentrisch befestigt. Der eine Gußform 4 darstellende Zwischenraum zwischen dem Kern 3 und der Außenform 2 ist so bemessen, daß darin ein an seiner Innenoberfläche mit einer Graugußlaufschicht zu versehender Stahlring 5 und eine den Stahlring 5 umgebende Induktionsspule 6 zum später einzubringenden Kern 3 konzentrisch angeordnet werden können. Die Induktionsspule 6 ist in der Außenform 2 mit Feuerbeton derart fixiert, daß zwischen der Innenoberfläche des Stahlrings 5 und der Außenoberfläche des Kerns 3 ein Hohlraum 7 verbleibt, der als unterer Abschnitt der Gußform 4 zur Aufnahme des die Graugußschicht bildenden Eisens dient. Ein oberhalb des Stahlrings 5 liegender Hohlraum 8 bildet als oberer Abschnitt der Gußform 4 die restliche Zylinderbuchsenaußenform. Die Gußform 4 ist mit Schutzgas, zum Beispiel mit Argon, gefüllt. Zum Zwecke der Kühlwasserführung rohrförmig ausgebildete elektrische Zuleitungen 9 der Induktionsspule 6 sowie die ebenfalls aus Rohrquerschnitten hergestellte Induktionsspule 6 verlaufen im Formstoff der Außenform 2. Der dem Stahlring 5 gegenüberliegende Oberflächenabschnitt des Kerns 3 ist zum Schutz gegen die Wärmestrahlung mit Schamotteplatten 10 versehen.

Der Stahlring 5 wird in der Gußform 4 mittels der Induktionsspule 6 auf Weißglut erhitzt. Unmittelbar anschließend wird die Gußform 4 über Gießkanäle 11 mit flüssigem Grauguß gefüllt, wobei letzterer mit dem weißglühenden Stahlring 5 eine Schmelzschweißverbindung eingeht. Nach dem Erkalten des Verbundrohlings wird dieser der Gußform 4 unter Zerstörung derselben entnommen und der Weiterverarbeitung zugeführt.

In Abweichung vom vorstehend beschriebenen Ausführungsbeispiel kann das Vorheizen des Stahlrings 5 auch auf andere Weise, wie zum Beispiel durch Einleitung eines Flammgases hinter den Stahlring 5 oder nach dem Prinzip der Widerstandsheizung, erfolgen. Weiterhin kann der Stahlring 5 vor seinem Einbringen in die Gußform 4 an der Innenoberfläche mit einer Schutzschicht aus Nickel, Zinn oder anderen geeigneten Materialien versehen werden, um einen zusätzlichen Oxidationsschutz zu gewährleisten.

Das vorstehend durch seine Schritte beschriebene Verfahren zur Herstellung einer Zylinderbuchse weist in der Hauptsache folgende Vorteile auf:
- Das Vorheizen des Stahlrings verhindert, daß zwischen dem flüssigen Eisen und dem Stahlring nur eine örtlich begrenzte und damit ungenügende Verschmelzung erfolgt;
- das Vorheizen des Stahlrings verhindert, daß es wegen unterschiedlicher Temperaturen zu unterschiedlichen Schwindungsbeträgen und damit zur Bildung eines Schwindungsspalts zwischen den beiden zu verbindenden Materialien kommt;
- das Vorheizen des Stahlrings bewirkt im Gegenteil, daß es aufgrund des etwas stärkeren Schrumpfens des Stahls im Verhältnis zu dem des Graugusses zu einer kombinierten Schmelz- und Schrumpfverbindung kommt;
- das Einleiten eines Schutzgases in die Gußform 7 vor Beginn des Vorheizens des Stahlrings verhindert die Bildung einer Zunderschicht auf der Oberfläche des Stahlrings, die sonst einer sicheren Verschmelzung der beiden Materialien entgegenstehen würde;
- die nahezu unüberwindbaren Schwierigkeiten eines Verfahrens, bei dem das zunderfreie Vorheizen des Stahlrings, sein Einbringen in eine Gußform, das Schließen der Gußform und das anschließende Ausgießen mit flüssigem Eisen nacheinander erfolgen würden, entfallen durch das Vorheizen des Stahlrings in der gießfertigen Gußform unter Schutzgas;
- die reproduzierbar präzise Lage und Ausbildung der Verbindungszone zwischen Stahl und Grauguß ist ein wesentlicher Qualitätsvorteil und senkt in erheblichem Maße die Ausschußkosten gegenüber dem Schleuderverfahren.

## Patentansprüche

1. Verfahren zum Herstellen eines Zylinders einer Brennkraftmaschine mittels einer Gußform (4), bestehend aus einer Außenform (2) und einem Kern (3) aus mineralischem Formstoff mit den Schritten:
Anbringen einer in der Gußform (4) wirkenden Wärmequelle (6) zum Erhitzen eines in die Gußform (4) einzubringenden, mit Grauguß zu verbindenden Stahlrings (5);
Einbringen des mit Grauguß zu verbindenden Stahlrings (5) in die Gußform(4);
Einbringen des Kerns (3) in die Außenform (2);
Schließen der Gußform (4);
Befüllen der Gußform (4) mit Schutzgas;
Erhitzen des Stahlrings (5) in der geschlossenen Gußform (4) bis zur Weißglut;
Eingießen des flüssigen Graugußeisens unter Bildung einer Graugußbuchse und
Abkühlen des mit der Graugußbuchse verschmolzenen Stahlrings (5).

2. Verfahren nach Anspruch 1, dadurch gekennzeichnet, daß das Erhitzen des Stahlrings (5) mittels einer Induktionsspule (6) erfolgt.

3. Verfahren nach Anspruch 1, dadurch gekennzeichnet, daß das Erhitzen des Stahlrings (5) mittels Flammgas erfolgt.

4. Verfahren nach Anspruch 1, dadurch gekennzeichnet, daß das Erhitzen des Stahlrings (5) nach dem Prinzip der Widerstandsheizung erfolgt.

5. Verfahren nach einem der Ansprüche 1 bis 4, dadurch gekennzeichnet, daß die Innenoberfläche des Stahlrings (5) vor Einbringen in die Gußform (4) mit einer Oxidationsschutzschicht versehen wird.

6. Verfahren nach Anspruch 5, dadurch gekennzeichnet, daß als Oxidationsschutzschicht eine Nickelschicht aufgebracht wird.

7. Verfahren nach Anspruch 5, dadurch gekennzeichnet, daß als Oxidationsschicht eine Zinnschicht aufgebracht wird.

8. Verfahren nach einem der Ansprüche 1 bis 7, dadurch gekennzeichnet, daß als Schutzgas Argon verwendet wird.

9. Vorrichtung zur Durchführung des Verfahrens nach Anspruch 1, mit einer Gußform (4) die aus einer Außenform (2) und einem Kern (3) aus mineralischem Formstoff aufgebaut ist, wobei in der Gußform (4) eine Wärmequelle (6) angebracht, ein mit Grauguß zu verbindender Stahlring (5) eingebracht und mittels der Wärmequelle (6) bis fur Weißglut erhitzbar ist und die Gußform (4) mit Schutzgas befüllt ist, so daß diese beschädigungsfrei vor dem Guß erhitzbar ist.

## Claims

1. Process for the production of a cylinder of an internal combustion engine by means of a mould (4), comprising an outer mould (2) and a core (3) of mineral moulding material with the steps:
- applying a heat source (6) acting in the mould (4) to heat a steel ring (5) to be introduced into the mould (4) and to be bonded with grey cast iron;
- introducing into the mould (4) the steel ring (5) to be bonded with grey cast iron;
- introducing the core (3) into the outer mould (2);
- closing the mould (4);
- filling the mould (4) with protective gas;
- heating the steel ring (5) in the closed mould (4) to white heat;
- casting the liquid grey cast iron, thus forming a grey cast iron bushing, and
- cooling the steel ring (5) fused to the grey cast iron bushing.

2. Process according to claim 1, characterised in that heating of the steel ring (5) is effected by means of an induction coil (6).

3. Process according to claim 1, characterised in that heating of the steel ring (5) is effected by means of a gas flame.

4. Process according to claim 1, characterised in that heating of the steel ring (5) is effected in accordance with the principle of resistance heating.

5. Process according to one of claims 1 to 4, characterised in that the inner surface of the steel ring (5) is provided with an oxidation-resistant layer before being introduced into the mould (4).

6. Process according to claim 5, characterised in that a nickel layer is applied as the oxidation-resistant layer.

7. Process according to claim 5, characterised in that a tin layer is applied as the oxidation layer.

8. Process according to one of claims 1 to 7, characterised in that argon is used as the protective gas.

9. Device for carrying out the process according to claim 1, having a mould (4) which is formed from an outer mould (2) and a core (3) of mineral moulding material, wherein a heat source (6) is fitted in the mould (4), a steel ring (5) to be bonded with grey cast iron is introduced and can be heated by means of the heat source (6) to white heat, and the mould (4) is filled with protective gas so that it can be heated before casting without damage.

## Revendications

1. Procédé pour fabriquer un cylindre d'un moteur à combustion interne au moyen d'un moule de coulée (4) constitué par un moule extérieur (2) et un noyau (3) en un matériau minéral, comprenant les étapes consistant à :
mettre en place une source de chaleur (6) agissant dans le moule (4) pour chauffer une bague en acier (5) devant être insérée dans le moule (4) et devant être réunie à de la fonte;
introduire la bague d'acier (5) devant être réunie à la fonte, dans le moule (4);
introduire le noyau (3) dans le moule extérieur (2);
fermer le moule (4);
remplir le moule (4) avec un gaz protecteur;
chauffer la bague d'acier (5) dans le moule fermé (4) jusqu'à incandescence;
couler la fonte liquide en formant une douille en fonte, et refroidir la bague en acier (5) réunie par fusion à la chemise en fonte.

2. Procédé selon la revendication 1, caractérisé en ce que le chauffage de la bague en acier (5) est réalisé à l'aide d'une bobine d'induction (6).

3. Procédé selon la revendication 1, caractérisé en ce que le chauffage de la bague en acier (5) est réalisé à l'aide d'un gaz flambant.

4. Procédé selon la revendication 1, caractérisé en ce que le chauffage de la bague en acier (5) s'effectue selon le principe du chauffage par résistance.

5. Procédé selon l'une quelconque des revendications 1 à 4, caractérisé en ce qu'on applique une couche de protection contre l'oxydation sur la surface intérieure de la bague en acier (5) avant son insertion dans le moule (4).

6. Procédé selon la revendication 5, caractérisé en ce qu'on dépose une couche de nickel comme couche de protection contre l'oxydation.

7. Procédé selon la revendication 5, caractérisé en ce qu'on dépose une couche d'étain comme couche de protection contre l'oxydation.

8. Procédé selon l'une des revendications 1 à 7, caractérisé en ce qu'on utilise de l'argon comme gaz protecteur.

9. Dispositif pour la mise en oeuvre du procédé selon la revendication 1, comportant un moule (4) qui est constitué par un moule extérieur (2) et un noyau (3) en matériau minéral, et dans lequel une source de chaleur (6) est disposée dans le moule (4) et une bague en acier (5) devant être reliée à de la fonte est insérée et peut être chauffée jusqu'à incandescence au moyen de la source de chaleur (6) et que le moule (4) est rempli par un gaz protecteur de sorte que ce moule peut être chauffé sans endommagement avant la coulée.
